# EUROPÄISCHE PATENTSCHRIFT

(11) **EP 0 188 786 B1**
(45) Veröffentlichungstag und Bekanntmachung des Hinweises auf die Patenterteilung: **16.03.1988**
(21) Anmeldenummer: 85116331.1
(22) Anmeldetag: 20.12.1985
(51) Int. Cl.: C10L 1/22, C10L 10/04

(54) **Kraftstoffe für Ottomotoren**
Motor fuels
Carburants pour moteurs

(30) Priorität: 11.01.1985 DE 3500709
(43) Veröffentlichungstag der Anmeldung: 30.07.1986
(73) Patentinhaber: BASF Aktiengesellschaft, 67063 Ludwigshafen (DE)
(72) Erfinder: Oppenlaender, Knut, Dr., D-6700 Ludwigshafen (DE); Schwartz, Erich, Dr., D-6700 Ludwigshafen (DE)

(56) Entgegenhaltungen:
- DE-A- 2 144 199
- US-A- 3 224 957
- US-A- 3 407 051
- US-A- 3 455 665
- US-A- 4 478 604

## Beschreibung

Die Erfindung betrifft Kraftstoffe für Ottomotoren mit einem Gehalt an Tetraamiden der Ethylendiamintetraessigsäure.

Aus der DE-A-26 24 630 ist bekannt, zur Verhinderung von Ablagerungen an den Einlaßventilen und in den Vergasern von Ottomotoren und von den damit verbundenen Störungen der Kraftstoff-Luftgemisch-Zusammensetzung, den Kraftstoffen geringe Mengen der Imide oder Amidimide aus Nitrilotriessigsäure und/oder Imide oder Amid-Imide aus Ethylendiamintetraessigsäure und Aminen zuzusetzen.

Es ist ferner bekannt, z. B. aus der DE-C-21 44 199, daß Umsetzungsprodukte aus Polyaminen, z. B. Diethylentriamin und gesättigten bzw. ungesättigten Fettsäuren, z. B. Ölsäure oder Stearinsäure, gute Vergaserreiniger sind. Sie neigen jedoch bei alleiniger Verwendung im Kraftstoff in höheren Konzentrationen, z.b. oberhalb 50 bis 100 ppm zur Bildung von Ventilablagerungen.

Die zuerst genannten Imide und Amid-Imide wirken im genannten Dosierungsbereich zwar auch vergaserreinigend. sind jedoch im wesentlichen gute Ventilreiniger, die zweckmäßigerweise mit speziellen Vergaserreinigern zu kombinieren sind.

Es bestand daher die Aufgabe die Eigenschaften der als Ventilreinigungsmitteln hochwirksamen Imiden und Amid-Imiden der Nitrilotriessigsäure und der Ethylendiamintetraessigsäure dahingehend zu verbessern, daß sie sowohl eine hochwirksame Ventilreinigungs- als auch Vergaserreinigungswirkung haben.

Es wurde nun überraschenderweise gefunden, daß diese Aufgabe gelöst wird mit Kraftstoffen für Ottomotoren, enthaltend (a) geringe Mengen von Tetraamiden erhältlich durch Umsetzung von Ethylendiamintetraessigsäure mit der etwa dreimolaren Menge Diisotridecylamin oder Isotridecylamin und etwa der einmolaren Menge eines oder mehrerer der Amine Dicyclohexylamin, 3-(2-Ethyl-)hexoxypropylamin, Di-2-ethylhexylamin. i-Tridecyl-hydroxybutylamin, i-Tridecyl-hydroxyethylamin oder Diethanolamin.

Die Tetraamide der Ethylendiamintetraessigsäure werden nach an sich bekannten Methoden, z. B. durch Umsetzung von Ethylendiamintetraessigsäure mit den genannten Aminen nacheinander oder den Gemischen der Amine bei Temperaturen von 150 bis 220°C in der Regel 160 bis 200°C erhalten.

Im einzelnen geht man so vor, daß man die Amine bzw. das Amingemisch unter Stickstoffatmosphäre in einem Rührgefäß vorlegt und die Ethylendiamintetraessigsäure bei ungefähr 80° C einträgt und die Mischung unter Rühren 4 bis 10 Stunden auf 160 bis 200°C hält, bis eine Säurezahl < 10 erreicht ist.

Die Amine bzw. die Amingemische bestehen pro Mol Ethylendiamintetraessigsäure aus etwa 3 Mol Diisotridecylamin oder Isotridecylamin (wie sie z. B. aus Tetramerpropylen, Oxierung und Aminierung erhältlich sind) und etwa 1 Mol eines oder mehrerer der Amine Dicyclohexylamin, 3-(2-Ethyl-)hexoxypropylamin der Formel Di-2-ethylhexylamin, i-Tridecylhydroxyethylamin der Formel sowie das entsprechende i-Tridecylhydroxybutylamin oder Diethanolamin.

Als an sich bekannte, in Kombination mit den erfindungsgemäß zu verwendenden Tetraamiden (a) geeignete Vergaserreiniger (b) kommen die z. B. in DE-C-2 144 199 beschriebenen Produkte in Betracht. Insbesondere sind die Amide der C₁₂- bis C20-Fettsäuren mit Polyaminen mit 2 bis 4 Stickstoffatomen und 2 bis 8 Kohlenstoffatomen, z. B. Di-ölsäurediethylentriamin-diamid, Di-stearinsäuredipropylentriamin-diamid, Dipalmitinsäurediethylentriamindiamid, Di-laurinsäure-methyldipropylentriamin-diamid zu nennen. Weitere Umsetzungsprodukte sind solche der genannten Säuren mit Aminoethylpropylendiamin oder Bis-aminopropylpropylendiamin.

Die Vergaserreiniger (b) werden in der Regel im Gewichtsverhältnis, bezogen auf die Komponente (a), von 1 zu 0,05 bis 0,3 angewandt.

Die neuen Kraftstoffzusätze weisen sowohl eine die Einlaßelemente des Motors sauberhaltende als auch eine schmutzablösende Wirkung bei bereits verschmutzten Vergasern und Ventilen auf.

Die erfindungsgemäßen Kraftstoffe können neben den Amiden sowie den Vergaserdetergentien zusätzlich noch bekannte Antioxidantien auf Phenol- oder Aminbasis enthalten. Insbesondere ist es vorteilhaft, Kraftstoffzusätze zur Reinigung und Reinhaltung des Einlaßsystems mit phenolischen Antioxidantien zur Erhöhung der Lagerstabilität der Kraftstoffe zu kombinieren.

Als gute Lösungsmittel bzw. Lösungsvermittler für die genannten, den Kraftstoff zuzusetzenden Komponenten haben sich Rückstandsöle aus der Oxoalkoholsynthese erwiesen.

Vorzugsweise verwendet man Oxoalkoholrückstände aus der Butanol-, Isobutanol-, Pentanol-, Hexanol-, Heptanol-, Oktanol-, Nonanol-, Dekanol-, Undekanol- oder Dodekanolsynthese. Besonders vorteilhaft ist die Verwendung von Oxoalkoholrückständen aus der Butanolsynthese. Daneben sind auch andere Lösungsmittel bzw. Lösungsmittelgemische verwendbar, die eine homogene Mischung der Komponenten in den weiter oben genannten Gewichtsverhältnissen ergeben. Die Wirkung der erfindungsgemäßen Benzinzusätze ist nicht nur auf Fahrbenzine beschränkt. Es hat sich gezeigt, daß man sie auch in Flugbenzinen verwenden kann, insbesondere in Flugbenzinen für Kolbenmotoren. Desgleichen wirken die erfindungsgemäßen Verbindungen nicht nur in Vergasermotoren, sondern auch bei Motoren mit Einspritzanlagen für den Kraftstoff.

Die mit dem neuen Zusatz versehenen Kraftstoffe können noch weitere, übliche Zusätze, z. B. oktanzahlverbessernde Zusätze oder auch sauerstoffhaltige Komponenten, z. B. Methanol, Ethanol oder Methyltertiärbutylether enthalten.

Die Kraftstoffzusätze werden den Kraftstoffen für Ottomotoren in der Regel in Mengen von 10 bis 2000 Vol.- ppm, vorzugsweise von 50 bis 1000 Vol.-ppm, zudosiert. Die Gewichtsverhältnisse der einzelnen Komponenten in den Kraftstoffzusätzen können in relativ weiten Grenzen schwanken. Besonders wirksame Kombinationen enthalten z. B.
a) 1 bis 10 Gew.-Teile der ventil- und vergaserreinigenden Amide aus Ethylendiamintetraessigsäure,
b) 0,15 bis 1,5 Gew.-Teile von Vergaserdetergentien, z. B. der Kondensationsprodukte aus gesättigten oder ungesättigten C12-C20-Fettsäuren und Polyaminen mit 2 bis 8 Kohlenstoffatomen und 2 bis 4 Stickstoffatomen und gegebenenfalls ferner
c) 0,15 bis 1,5 Gew.-Teile eines phenolischen Antioxidants, z. B. alkylsubstituierter sterisch gehinderter Phenole

Ein hervorragend wirksamer Kraftstoffzusatz enthält z. B. die Komponenten in den ungefähren Gewichtsverhältnissen a:b:c wie 1:0,15:0,15.

Auch andere Gewichtsverhältnisse sind möglich, wobei je nach gewünschter Wirkung am Einlaßventil und/oder Vergaser jede Einzelkomponente in ihrem Anteil am Gemisch zwischen 0,01 und 10 variieren kann. Auch kann je nach gewünschter Wirkung des Kraftstoffzusatzes auf das Vergaserdetergent b) und gegebenenfalls das phenolische Antioxidant c) ganz verzichtet werden.

Die nachfolgende Tabelle 2 zeigt die Reinigungs- und Reinhaltewirkung der erfindungsgemäßen Kraftstoffzusätze.

## Patentansprüche

1. Kraftstoffe für Ottomotoren, enthaltend (a) geringe Mengen von Tetraamiden, erhältlich durch Umsetzung von Ethylendiamintetraessigsäure mit der etwa dreimolaren Menge Diisotridecylamin oder Isotridecylamin und etwa der einmolaren Menge eines oder mehrerer der Amine Dicyclohexylamin, 3-(2-Ethyl-)hexoxypropylamin, Di-2-ethylhexylamin, i-Tridecyl-hydroxybutylamin, i-Tridecyl-hydroxyethylamin oder Diethanolamin.

2. Kraftstoffe nach Anspruch 1, enthaltend zusätzlich (b) geringe Mengen gesättigter und/oder ungesättigter Fettsäureamide, erhalten aus C₁₂-bis C₂₀-Fettsäuren und Polyaminen mit 2 bis 8 Kohlenstoffatomen und 2 bis 4 Stickstoffatomen.

3. Kraftstoffe nach Ansprüchen 1 und 2, gekennzeichnet durch ein Gewichtsverhältnis der Summe von (a) zu (b) wie 1 zu 0,05 bis 0,3.

4. Kraftstoffe gemäß Ansprüchen 1 und 2, enthaltend ferner (c) alkylsubstituierte sterisch gehinderte Phenole als Antioxidantien.

5. Kraftstoffe gemäß Ansprüchen 1 bis 4, gekennzeichnet durch einen Gehalt von a und b von zusammen 10 bis 2000 Vol.-ppm

6. Kraftstoffe gemäß Ansprüchen 1 bis 5, gekennzeichnet durch einen Gehalt von a bis c von 50 bis 1000 Vol.- ppm.

## Claims

1. A motor fuel for gasoline engines, containing (a) small amounts of tetraamides, obtainable by reacting ethylenedi-aminetetraacetic acid with about three times the molar amount of diisotridecylamine or isotridecylamine and about the molar amount of one or more of the amines dicyclohexyl-amine, 3-(2-ethylhexyloxy)propylamine, di-2-ethylhexyl-amine, isotridecylhydroxybutylamine, isotridecylhydroxy- ethylamine or diethanolamine.

2. A motor fuel as claimed in claim 1, additionally containing (b) small amounts of saturated and/or unsaturated fatty acid amides, obtained from C₁₂-C₂₀-fatty acids and polyamines of 2 to 8 carbon atoms and 2 to 4 nitrogen atoms.

3. A motor fuel as claimed in claims 1 and 2, wherein the weight ratio of the sum of (a) to (b) is from 1 : 0.05 to 1 : 0.3

4. A motor fuel as claimed in claims 1 and 2, furthermore containing (c) alkyl-substituted sterically hindered phenols as antioxidants.

5. A motor fuel as claimed in claim 1 or 2 or 3 or 4, containing from 10 to 2,000 ppm by volume of a and b together.

6. A motor fuel as claimed in claim 1 or 2 or 3 or 4 or 5, containing from 50 to 1,000 ppm by volume of a to c.

## Revendications

1. Carburants pour moteurs à allumage par étincelle, contenant (a) de faibles quantités de tétra-amides obtenus par réaction d'acide éthylènediamine-tétracétique avec une quantité à peu près trimolaire de diisotridécylamine ou d'isotridécylamine et une quantité à peu près monomolaire de l'une ou plusieurs des amines dicyclohexylamine, 3-(2-éthyl)-hexyloxy-propylamine, di-2-éthylhexylamine, i-tridécyl-hydroxy- butylamine, i-tridécyl-hydroxyéthylamine ou diéthanolamine.

2. Carburants selon la revendication 1, contenant en plus (b) de faibles quantités d'amides d'acides gras saturés et/ou insaturés, obtenus à partir d'acides gras en C₁₂ à C₂₀ et de polyamines à 2-8 atomes de carbone et à 2-4 atomes d'azote.

3. Carburants selon la revendication 1 ou 2, caractérisés par un rapport en poids de la somme de (a) à (b) de 1: 0,05-0,3.

4. Carburants selon la revendication 1 au 2, contenant en outre (c) des phénols à empêchement stérique alkyl-substitués en tant qu'anti-oxydants.

5. Carburants selon l'une quelconque des revendications 1 à 4, caractérisés par une teneur en (a) et (b) de 10 à 2000 ppm en volume au total.

6. Carburants selon l'une quelconque des revendications 1 à 5, caractérisés par une teneur en (a) à (c) de 50 à 1000 ppm en volume.
